# EUROPÄISCHE PATENTSCHRIFT

(11) **EP 2 292 806 B1**
(45) Veröffentlichungstag und Bekanntmachung des Hinweises auf die Patenterteilung: **19.09.2012**
(21) Anmeldenummer: 09167195.8
(22) Anmeldetag: 04.08.2009
(51) Int. Cl.: C22C 14/00, B22F 3/22

(54) **Verfahren zur Herstellung von Bauteilen aus Titan oder Titanlegierung mittels MIM-Technologie**
Method for producing components from titanium or titanium alloy using MIM technology
Procédé de fabrication de composants en titane ou en alliage de titane à l'aide de la technologie MIM

(43) Veröffentlichungstag der Anmeldung: 09.03.2011
(73) Patentinhaber: Helmholtz-Zentrum Geesthacht Zentrum für Material- und Küstenforschung GmbH, 21502 Geesthacht (DE)
(72) Erfinder: Milagres Ferri, Orley, 34292 Ahnatal (DE); Ebel, Thomas, 21447 Handorf (DE)
(74) Vertreter: UEXKÜLL & STOLBERG

(56) Entgegenhaltungen:
- EP-A- 0 664 998
- EP-B1- 1 119 429
- F.H. FROES: "Advances in Titanium Metal Injection Moulding" POWDER METALLURGY AND METAL CERAMICS, Bd. 46, Nr. 5-6, 2007, Seiten 303-310, XP002548354

## Beschreibung

Die vorliegende Erfindung betrifft ein Verfahren zur Herstellung eines Bauteils aus Titan oder Titanlegierung mittels MIM-Technologie. MIM steht für "Metal Injection Moulding" und ist ein hoch effizientes Fertigungsverfahren für die Herstellung von kleinen, komplexen und präzisen Metallteilen. Die MIM-Technologie gehört zu den sogenannten pulvermetallurgischen Verfahren, bei denen kein massiver Metallkörper, sondern feines Pulver als Ausgangsmaterial für das herzustellende Bauteil verwendet wird. Dieses Pulver wird mit einem kunststoffhaltigen Binder vermischt und zum sogenannten "Feedstock" geknetet.

Der Feedstock wird unter Druck auf einer Spritzgießmaschine in die Spritzform (Werkzeug) gepresst. Das entstehende Grünteil hat bereits die Endgeometrie, muss aber in den nun folgenden Schritten wieder vom Binder befreit werden, um ein reines Metallteil zu erhalten. Dazu wird in einem chemischen und/oder thermischen Prozess der Binder entfernt und über eine Sinterung das Bauteil "verbacken". Es wird nach derzeitiger Kenntnis überwiegend für die Herstellung von Edelstahlbauteilen verwendet.

Titan und Titanlegierungen bieten ein hervorragendes Verhältnis von Festigkeit zu Gewicht. Diese Metalle sind absolut unmagnetisch, korrosionsbeständig und seewasserfest. Zusätzlich sind sie biokompatibel und eignen sich sehr gut für Implantate. Diese Kombination von Eigenschaften führt zur Anwendung von Titan in der Luft- und Raumfahrt, Meerestechnik und Medizintechnik. Allerdings sind Titan und Titanlegierungen sehr schwer zu verarbeiten.

Die Verwendung der MIM-Technologie zur Herstellung von Titanbauteilen ist relativ neu und im Wesentlichen auf Reintitan beschränkt. Titanlegierungspulver werden nur vereinzelt kommerziell mittels MIM verarbeitet und sind dort auf Anwendungen beschränkt, die nur eine geringe Wechselbelastung des Bauteils beinhalten, da die Dauerfestigkeit deutlich geringer ist, als im Fall von spanend aus TiAl6V4-Halbzeug hergestellten Bauteilen ist. Es wird vermutet, dass die Existenz von Poren in den MIM-Komponenten und eine gröbere Mikrostruktur für die geringere Dauerfestigkeit der mittels MIM-Technologie hergestellten Bauteile aus Titanlegierungspulver verantwortlich sind.

Aufgabe der vorliegenden Erfindung ist es, ein Verfahren zur Herstellung von Bauteilen aus Titan oder Titanlegierungspulvern mittels MIM bereit zu stellen, die einer starken Wechselbelastung ausgesetzt werden können.

Die Aufgabe wird durch ein Verfahren gelöst, bei dem eine homogene Mischung aus Borpulver mit einer Teilchengröße von weniger als 10 µm, vorzugsweise weniger als 5 µm, bevorzugter weniger als 2 µm und Titanpulver und/oder Titanlegierungspulver hergestellt wird und Bindemittel mit der homogenen Mischung von Bor und Titanpulver und/oder Titanlegierungspulver sowie gegebenenfalls einem Zuschlagstoff in einem Kneter vermischt werden, die Mischung durch Spritzgießen zur Herstellung eines Grünteils in Form gebracht wird, die in Form gebrachte Masse zur Herstellung eines Braunteils chemisch und/oder thermisch entbindert wird und die entbinderte Masse bei einer Temperatur zwischen 1000°C und 1600°C gesintert wird.

Die Menge an Borpulver wird so gewählt, dass in dem Bauteil, bezogen auf dessen Gesamtgewicht nach Sinterung 0,05 Gew.% bis 1,5 Gew.%, vorzugsweise 0,1 Gew.% bis 1,0 Gew.% Bor vorhanden ist. Bevorzugt liegt die Sintertemperatur zwischen 1000°C und 1600°C, bevorzugter zwischen 1200°C und 1500°C, noch bevorzugter zwischen 1300°C und 1450°C. Insbesondere bei einer Temperatur zwischen 1300°C und 1450°C wird eine Restporosität des Bauteils von weniger als 3%, bezogen auf das Bauteilvolumen, erreicht.

Die Restporosität kann durch Messung der Dichte in Relation zur Dichte des Vollmaterials oder durch geometrische Analyse von Gefügeschliffen durch Mikroskopie bestimmt werden.

Die Aufnahme von Sauerstoff während des Verfahrens sollte vorzugsweise soweit begrenzt werden, dass die gesinterten Bauteile einen Sauerstoffgehalt von weniger als 0,3 Gew.%, bezogen auf das Gesamtgewicht des Bauteils, aufweisen, da ansonsten die Duktilität der Bauteile beeinträchtigt wird. Dazu findet die Vermischung von Borpulver und und Titanpulver und/oder Titanlegierungspulver vorzugsweise unter Schutzgasatmosphäre statt. Bevorzugt findet auch die Vermischung des Bindemittels mit der homogenen Mischung von Bor und Titanpulver und/oder Titanlegierungspulver sowie gegebenenfalls einem Zuschlagstoff unter Schutzgasatmosphäre statt. Als Schutzgas wird vorzugsweise Argon oder Helium verwendet, bevorzugter Argon. Die Sinterung wird vorzugsweise im Hochvakuum durchgeführt. Zusätzlich kann ein Gettermaterial wie Titan vorhanden sein. Letztere Maßnahmen dienen der Minimierung der Sauerstoffaufnahme während der Sinterung durch die Braunteile.

Der Sauerstoffgehalt des gesinterten Bauteils wird vorzugsweise durch Schmelzextraktionsanalyse ermittelt.

Bevorzugt wird ein besonders sauerstoffarmes Ausgangspulver und ein ebenfalls sauerstoffarmes Bindemittel verwendet. Das Titanpulver und/oder Titanlegierungspulver hat typischerweise eine Teilchengröße von weniger als 45 µm. Als Titanlegierungspulver kann beispielsweise TiAl6V4 verwendet werden, das bevorzugt mittels Inertgas-Verdüsung hergestellt wurde.

Das Bindemittel ist vorzugsweise aus thermoplastischen oder duroplastischen Polymeren, thermogelierenden Substanzen, Wachsen oder oberflächenaktiven Substanzen oder daraus erhaltenen Mischungen ausgewählt. Bevorzugt werden Polyamide, Polyoxymethylen, Polycarbonat, Styrol-Acrylnitril-Copolymere, Polyimide, natürliche Wachse und/oder Öle, Duroplaste, Cyanate, Polypropylene, Polyacetate, Polyethylene, Ethylen-VinylacetatCopolymere, Polyvinylalkohole, Polyvinylchloride, Polystyrol, Polymethylmethacrylate, Aniline, Mineralöle, Agar, Glycerin, Polyvinyl-Butyryle, Polybutylmethacrylate, Cellulose, Ölsäuren, Phthalate, Paraffinwachse, Carnauba-Wachs, Ammonium-Polyacrylate, Diglycerid-Stearate und -Oleate, Glyceryl-Monostearate, Iropropyltitanate, Lithiumstearate, Monoglyceride, Formaldehyde, Octylsäre-Phosphate, Olefinsulfonate, Phosphatester oder Stearinsäure oder Mischungen davon als Bindemittel verwendet. Besonders bevorzugt enthält das Bindemittel aus Polyethylen, Stearinsäure, Paraffin und Carnauba-Wachs. Am meisten bevorzugt enthält das Bindemittel ein Polyethylen-Copolymer wie Polyethylen-Ethylenvinylacetat-Copolymer (PEVA) oder Polyethylen-Butylenmethylacrylat-Copolymer (PBMA) sowie Paraffin.

Das Grünteil in Stufe (d) zur Herstellung eines Braunteils wird in einem Kohlenwasserstoff, vorzugsweise Hexan und/oder Heptan chemisch und bevorzugt anschließend thermisch bei einer Temperatur von vorzugsweise 300°C bis 600°C, bevorzugter 400°C bis 500°C entbindert. Die chemische Entbinderung findet üblicherweise bei Temperaturen zwischen Umgebungstemperatur und 60°C, bevorzugt zwischen 40°C und 50°C statt.

Die Erfindung wird nunmehr durch das folgende, nichteinschränkende Beispiel verdeutlicht. Die Teilchengrößen beziehen sich, soweit nicht anders angegeben, auf maximale Teilchengrößen. Das verwendete Titanlegierungspulver wurde durch Sieben gewonnen.

### Beispiel:

Es wird als Ausgangsmaterial gasverdüstes sphärisches Pulver der Zusammensetzung entsprechend des ASTM Grads 23 (TiAl6V4 ELI) mit einer Teilchengröße von weniger als 45 µm verwendet. Dieses wird unter Argon-Atmosphäre mit einem amorphen Borpulver mit einer Teilchengröße von weniger als 2 µm homogen vermengt. Die Pulvermischung wird weiterhin unter Argon-Atmosphäre mit den Binderbestandteilen PEVA und Paraffin in einem Z-Schaufelkneter bei einer Temperatur von 120°C für 2 h zum Feedstock geknetet und granuliert.

Der Feedstock wird auf einer Spritzgießmaschine vom Typ Arburg 320S bei einer Massetemperatur zwischen 100°C und 160°C zur Erzeugung von Probeteilen (hier Stäbe für Zugversuche) verarbeitet. Die Grünteile werden in Heptan bei 40°C 20 Stunden chemisch entbindert, dabei wird der Wachsanteil des Bindersystems herausgelöst. Die Braunteile werden in einem Hochvakuumofen mit Keramik-freier Auskleidung und Wolframheizer plaziert.

In dem Ofen wird durch ein geeignetes Temperaturprogramm zunächst unter Argon-Atmosphäre der Restbinder thermisch zersetzt und mit Hilfe einer Vakuumpumpe abgesaugt, bevor direkt anschließend die Sinterung des Metallpulvers erfolgt. Die Sinterung findet bevorzugt unter Vakuum bei einem Druck von 10⁻⁴ mbar statt. Die Sintertemperatur beträgt typischerweise 1400°C, die Sinterdauer 2 Stunden.

Die gemessenen mechanischen Eigenschaften der Sinterteile sind in der folgenden Tabelle beispielhaft für die Verwendung von Ti6Al4V ELI Pulver dargestellt, einmal ohne und einmal mit Zusatz von 0,5 Gew.% Bor. Verglichen wird mit der Norm für das entsprechende Material als Knetlegierung:

| Legierung | Dehngrenze [MPa] | Zugfestigkeit [MPa] | Dehnung [%] | Dauerfestigkeit [MPa] |
|---|---|---|---|---|
| MIM-Ti-6Al-4V (Vergleich) | 757 | 861 | 14 | 450 |
| MIM-Ti-6Al-4V-0.5B (Erfindung) | 790 | 902 | 11 | 640 |
| Ti-6Al-4V Grade 23 (Vergleich) | 759 | 828 | mind. 10 | 500^{*} |

| | | | | |
|---|---|---|---|---|
| ^{*} Alpha-Lamellen, Breite 12 µm, getemperter Zustand | | | | |

## Patentansprüche

1. Verfahren zur Herstellung eines Bauteils aus Titan oder Titanlegierung, bei dem
(a) eine homogene Mischung aus Borpulver mit einer Teilchengröße von weniger als 10 µm und Titanpulver und/oder Titanlegierungspulver hergestellt wird,
(b) Bindemittel mit der homogenen Mischung von Bor und Titanpulver und/oder Titanlegierungspulver sowie gegebenenfalls einem Zuschlagstoff in einem Kneter vermischt werden,
(c) die Mischung durch Spritzgießen zur Herstellung eines Grünteils in Form gebracht wird,
(d) die in Form gebrachte Masse zur Herstellung eines Braunteils chemisch und/oder thermisch entbindert wird und
(e) die entbinderte Masse bei einer Temperatur zwischen 1000°C und 1600°C gesintert wird,
wobei die Menge an Borpulver so gewählt wird, dass in dem Bauteil, bezogen auf dessen Gesamtgewicht nach Sinterung 0,05 Gew.% bis 1,5 Gew.% Bor vorhanden ist.

2. Verfahren nach Anspruch 1, **dadurch gekennzeichnet, dass** der Borgehalt zwischen 0,1 Gew.% und 1,0 Gew.% liegt,

3. Verfahren nach einem der vorgehenden Ansprüche, **dadurch gekennzeichnet, dass** die Sintertemperatur zwischen 1300°C und 1450°C liegt.

4. Verfahren nach einem der vorgehenden Ansprüche, **dadurch gekennzeichnet, dass** die Vermischung von Borpulver und Titanpulver und/oder Titanlegierungspulver unter Schutzgasatmosphäre stattfindet.

5. Verfahren nach einem der vorgehenden Ansprüche, **dadurch gekennzeichnet, dass** die Vermischung von Bindemittel mit der homogenen Mischung aus Borpulver und Titanpulver und/oder Titanlegierungspulver unter Schutzgasatmosphäre stattfindet.

6. Verfahren nach Anspruch 4 oder 5, **dadurch gekennzeichnet, dass** als Schutzgas Argon oder Helium verwendet wird.

7. Verfahren nach einem der vorgehenden Ansprüche, **dadurch gekennzeichnet, dass** die Sinterung im Hochvakuum stattfindet.

8. Verfahren nach einem der vorgehenden Ansprüche, **dadurch gekennzeichnet, dass** die gesinterten Bauteile einen Sauerstoffgehalt von weniger als 0,3 Gew.%, bestimmt durch Schmelzextraktionsanalyse, aufweisen.

9. Verfahren nach einem der vorgehenden Ansprüche, **dadurch gekennzeichnet, dass** das Titanpulver und/oder Titanlegierungspulver eine Teilchengröße von weniger als 45 µm aufweist.

10. Verfahren nach einem der vorgehenden Ansprüche, **dadurch gekennzeichnet, dass** als Titanlegierungspulver TiA16V4 verwendet wird.

11. Verfahren nach Anspruch 10, **dadurch gekennzeichnet, dass** gasverdüstes TiAl6V4 verwendet wird.

12. Verfahren nach einem der vorgehenden Ansprüche, **dadurch gekennzeichnet, dass** das Bindemittel aus thermoplastischen oder duroplastischen Polymeren, thermogelierenden Substanzen, Wachsen oder oberflächenaktiven Substanzen oder daraus erhaltenen Mischungen ausgewählt ist.

13. Verfahren nach einem der vorgehenden Ansprüche, **dadurch gekennzeichnet, dass** das Grünteil in Stufe (d) zur Herstellung eines Braunteils in einem Kohlenwasserstoff, vorzugsweise Hexan und/oder Heptan chemisch entbindert wird.

## Claims

1. Process for producing a component composed of titanium or titanium alloy, wherein
(a) a homogeneous mixture of boron powder having a particle size of less than 10 µm and titanium powder and/or titanium alloy powder is produced,
(b) binder is mixed with the homogeneous mixture of boron and titanium powder and/or titanium alloy powder and also, optionally, an additive in a kneader,
(c) the mixture is moulded by injection moulding to produce a green part,
(d) the moulded composition is subjected to chemical and/or thermal removal of binder to produce a brown part and
(e) the composition from which the binder has been removed is sintered at a temperature in the range from 1000°C to 1600°C,
wherein the amount of boron is selected so that from 0.05% by weight to 1.5% by weight of boron is present in the component, based on the weight of the latter after sintering.

2. Process according to Claim 1, **characterized in that** the boron content is in the range from 0.1% by weight to 1.0% by weight.

3. Process according to any of the preceding claims, **characterized in that** the sintering temperature is in the range from 1300°C to 1450°C.

4. Process according to any of the preceding claims, **characterized in that** the mixing of boron powder and titanium powder and/or titanium alloy powder takes place under a protective gas atmosphere.

5. Process according to any of the preceding claims, **characterized in that** the mixing of binder with the homogeneous mixture of boron powder and titanium powder and/or titanium alloy powder takes place under a protective gas atmosphere.

6. Process according to Claim 4 or 5, **characterized in that** argon or helium is used as protective gas.

7. Process according to any of the preceding claims, **characterized in that** sintering takes place in a high vacuum.

8. Process according to any of the preceding claims, **characterized in that** the sintered components have an oxygen content of less than 0.3% by weight, determined by melt extraction analysis.

9. Process according to any of the preceding claims, **characterized in that** the titanium powder and/or titanium alloy powder has a particle size of less than 45 µm.

10. Process according to any of the preceding claims, **characterized in that** TiAl6V4 is used as titanium alloy powder.

11. Process according to Claim 10, **characterized in that** gas-atomized TiAl6V4 is used.

12. Process according to any of the preceding claims, **characterized in that** the binder is selected from among thermoplastic or thermoset polymers, thermogelling substances, waxes and surface-active substances, and mixtures thereof.

13. Process according to any of the preceding claims, **characterized in that** the green part is, in step (d), subjected to chemical binder removal in a hydrocarbon, preferably hexane and/or heptane, to produce a brown part.

## Revendications

1. Procédé pour la fabrication d'un composant en titane ou en alliage de titane, dans lequel
(a) on prépare un mélange homogène d'une poudre de bore avec une granulométrie de moins de 10 µm et d'une poudre de titane et/ou d'une poudre d'alliage de titane,
(b) on mélange un liant avec le mélange homogène de poudre de bore et de titane et/ou de poudre d'alliage de titane ainsi qu'éventuellement un additif dans un malaxeur,
(c) le mélange est mis en forme par moulage par injection pour la fabrication d'une pièce verte,
(d) on soumet la masse mise en forme à un déliantage par voie chimique et/ou thermique pour la fabrication d'une pièce brune,
(e) la masse déliantée est frittée à une température comprise entre 1000 °C et 1600 °C,
la quantité de poudre de bore étant choisie de manière à ce que le composant contient 0,05 % en poids à 1,5 % en poids de bore par rapport au poids global du composant après frittage.

2. Procédé selon la revendication 1, **caractérisé en ce que** la teneur en bore est comprise entre 0,1 % en poids et 1,0 % en poids.

3. Procédé selon l'une quelconque des revendications précédentes, **caractérisé en ce que** la température de frittage est comprise entre 1300 °C et 1450 °C.

4. Procédé selon l'une quelconque des revendications précédentes, **caractérisé en ce que** le mélange de poudre de bore et de poudre de titane et/ou de poudre d'alliage de titane est effectué sous atmosphère protectrice.

5. Procédé selon l'une quelconque des revendications précédentes, **caractérisé en ce que** le mélange de liant avec le mélange homogène de poudre de bore et de poudre de titane et/ou de poudre d'alliage de titane est effectué sous atmosphère protectrice.

6. Procédé selon la revendication 4 ou 5, **caractérisé en ce que** l'on utilise de l'argon ou de l'hélium en tant que gaz de protection.

7. Procédé selon l'une quelconque des revendications précédentes, **caractérisé en ce que** le frittage est effectué sous vide poussé.

8. Procédé selon l'une quelconque des revendications précédentes, **caractérisé en ce que** les composants frittés présentent une teneur en oxygène de moins de 0,3 % en poids, déterminée grâce à une analyse d'extraction en fusion.

9. Procédé selon l'une quelconque des revendications précédentes, **caractérisé en ce que** la poudre de titane et/ou la poudre d'alliage de titane présente une granulométrie de moins de 45 µm.

10. Procédé selon l'une quelconque des revendications précédentes, **caractérisé en ce que** l'on utilise du TiAl6V4 en tant que poudre d'alliage de titane.

11. Procédé selon la revendication 10, **caractérisé en ce que** l'on utilise du TiAl6V4 atomisé au gaz.

12. Procédé selon l'une quelconque des revendications précédentes, **caractérisé en ce que** le liant est sélectionné parmi des polymères thermoplastiques ou duroplastiques, des substances à thermogélification, des cires ou substances tensioactives ou des mélanges à base de ceux-ci.

13. Procédé selon l'une quelconque des revendications précédentes, **caractérisé en ce que** la pièce verte est déliantée par voie chimique à l'étape (d) dans un hydrocarbure, de préférence de l'hexane et/ou de l'heptane, pour la fabrication d'une pièce brune.
